# EUROPÄISCHE PATENTSCHRIFT

(11) **EP 0 269 934 B1**
(45) Veröffentlichungstag und Bekanntmachung des Hinweises auf die Patenterteilung: **02.10.1991**
(21) Anmeldenummer: 87116835.7
(22) Anmeldetag: 14.11.1987
(51) Int. Cl.: D06N 7/00, H05F 3/02

(54) **Leitfähiger Fussbodenbelag**
Conductive floor covering
Revêtement de sol conducteur

(30) Priorität: 21.11.1986 DE 3639816
(43) Veröffentlichungstag der Anmeldung: 08.06.1988
(73) Patentinhaber: Chemotechnik Abstatt GmbH, D-7101 Abstatt (DE)
(72) Erfinder: Zeh, Joachim, D-7254 Hemmingen (DE); Fürdens, Hans-Georg, D-7101 Untergruppenbach (DE)
(74) Vertreter: Witte, Alexander, Dr.-Ing.

(56) Entgegenhaltungen:
- DE-A- 2 026 727
- FR-A- 1 172 571

## Beschreibung

Die Erfindung bezieht sich auf einen leitfähigen Fußbodenbelag aus Kunstharz.

Bekannte leitfähige Fußbodenbeläge enthalten Ruß oder Graphit oder Kohlefasern (Carbonfasern), was jedoch zu Einschränkungen hinsichtlich der Farbtonauswahl führt, oder Metallpulver, Metallgranulate oder Metallgriese z.B. aus Aluminium, Kupfer oder einem anderen Metall. Durch die DE-B2 17 90 224 ist es z.B. bekannt geworden, Aluminium-"flitter" beizumischen, also extrem dünne, etwa schuppenförmige Folienteilchen. Um ableitfähige Beschichtungen zu erzielen, müssen jedoch gerade die zuletzt genannten Bestandteile in so großen Mengen dem Beschichtungsmaterial aus Kunstharz oder dgl. zugesetzt werden, daß dessen Verarbeitbarkeit und die mechanischen und gelegentlich auch chemischen Eigenschaften des fertigen Belages ungünstig beeinflußt werden. Bei Kohlefasern (Carbonfasern) schwankt der spezifische Widerstand des Werkstoffes infolge der bei ihrer Herstellung erfolgenden unvollständigen Verbrennung von Acryl-Verbindungen von Charge zu Charge sehr stark. Außerdem brechen diese Fasern infolge ihrer Sprödigkeit verhältnismäßig leicht, so daß die Leitfähigkeit der fertigen Schicht von der Dauer und Intensität des Rührens beim Einbringen der Kohlefasern in das Schichtmaterial und bei dessen Verarbeitung abhängt.

Der Erfindung liegt daher die Aufgabe zugrunde, einen Beschichtungswerkstoff auf der Grundlage von Kunstharz (Epoxidharz oder dgl.) zu entwickeln, bei dem die erforderlichen Leitfähigkeitswerte bereits mit verhältnismäßig geringen Mengen an Zusatzstoffen und in hohem Maße reproduzierbar erreicht werden.

Diese Aufgabe wird gemäß der Erfindung dadurch gelöst, daß die leitfähige Fußbodenschicht Metallfasern enthält, deren Durchmesser bis zu 0,05 mm, deren Länge 0,5 mm bis 10 mm und deren Anteil der Fasern bis zu 5 Gew.% beträgt. Der Querschnitt der Fasern kann etwa rund oder eckig oder auch streifenförmig sein, wobei die Streifen wesentlich dünner sind als im Falle eines runden Querschnittes, der elektrische Widerstand dieser Streifen liegt dann in der Größenordnung einer Faser mit rundem Querschnitt gleicher Länge und Gewicht. Der besondere Vorteil der Erfindung liegt darin, daß die zum Erreichen einer bestimmten Ableitfähigkeit für elektrostatische Ladungen erforderliche Menge dieser Metallfasern (Metallwolle) so gering ist, daß sie die mechanischen und die chemischen Eigenschaften des verwendeten Kunstharzes nicht beeinträchtigt.

Das Wesen der Erfindung liegt darin, daß unter Einfluß der an der Schichtoberfläche vorhandenen elektrostatischen Aufladung an den Enden der Fasern, deren Dicke klein gegen ihre Länge ist, sich hohe Feldstärken ausbilden, die nach dem bekannten physikalischen Phänomen den Austritt von Elektronen aus einer Spitze begünstigen und damit die Leitfähigkeit der Schicht gegenüber einer kugelförmigen Metallkörper aufweisenden Schicht wesentlich erhöhen.

Bei Ausführungsformen der Erfindung kann die Faserlänge kleiner und/ oder größer sein als die Dicke der Schicht. Ist sie größer als die Beschichtungsdicke, so entstehen innerhalb der Schicht leitfähige Brücken zwischen der oberen und der unteren Fläche der Schicht, die jedoch wegen des geringen Durchmessers der Fasern und wegen der statistisch geringen Anzahl der Brücken nur die verhältnismäßig geringe Leitfähigkeit aufweisen, die für ableitfähige Kunstharzfußböden erwünscht ist. Die Leitfähigkeit derartiger elektrostatische Aufladungen verhindernder erfindungsgemäßen Schichten von ca. 10⁻⁴ bis 10⁻⁶ Ohm⁻¹, die für solche Böden üblich sind, werden bereits mit verhältnismäßig kleinen Zusätzen von diesen Metallfasern erreicht, die etwa 1/10tel bis 1/100tel der Gewichtsmenge betragen, die zur Erreichung dieser Leitfähigkeitswerte bei Zusatz von sphärischen Partikeln erforderlich ist. Die Verwendung von derartigen Fasern aus Metall ist deshalb vorteilhaft, weil Metallfasern dieser geringen Dicke verhältnismäßig einfach hergestellt werden können, im Handel erhältlich sind und wesentlich stabiler sind als Kohlefasern und damit beim Einarbeiten und Verarbeiten ihre Länge praktisch nicht verändern, und weil der spezifische Widerstand eines bestimmten Metalls oder einer Metallegierung eine von der Herstellung im wesentlichen unabhängige Materialeigenschaft ist.

Die Fasern können entweder gleich bei der Herstellung der Beschichtungsmasse in diese beigemischt werden oder aber können die Fasern nachträglich in die schon fertig gemischten Beschichtungsmassen eingearbeitet werden. Je größer die Länge der Fasern im Vergleich zu der Schichtdicke der fertigen leitfähigen Schicht ist, desto größer ist die Zahl der durch die Kunstharzschicht hindurch verlaufenden leitfähigen Brücken. Sowohl durch die Menge der zugesetzten Metallfasern, beispielsweise bis zu 5 Gewichts% des Schichtmaterials, vorzugsweise jedoch bis zu 1 Gewichts% des zur Beschichtung verwendeten Kunstharzes, als auch durch geeignete Wahl der Länge der Fasern lassen sich die mechanischen und elektrischen Eigenschaften der leitfähigen Schicht reproduzierbar variieren.

Bei Ausführungsformen der Erfindung bestehen die Metallfasern aus einem solchen metallischen z.B. elastischen Werkstoff, beispielsweise aus Stahl oder auch aus Bronze oder dgl., daß bei der Verarbeitung der Schicht und bei dem Einmischen des Fasermaterials in die Kunstharzmischung die Fasern nicht zerbrochen werden, sondern ihre Länge und auch, in gewissen Grenzen, ihre Form behalten so daß die elektrischen und mechanischen Eigenschaften der leitfähigen Schicht reproduzierbar sind, die einer bestimmten Faserlänge zugeschrieben werden.

Bei Ausführungsformen der Erfindung besteht der Werkstoff der Fasern aus Edelstahl. Dies hat den Vorteil, daß die Fasern weder mit dem Kunstharz noch mit einem auf der Oberfläche der leitfähigen Schicht sich ausbildenden Feuchtigkeitsfilm chemisch reagieren.

Bei Ausführungsformen der Erfindung weisen die Fasern einer Schicht unterschiedliche Länge auf. Bei anderen Ausfühungsformen der Erfindung weisen alle Fasern der Schicht im wesentlichen die gleiche Länge auf. In diesem Falle sind die mechanischen und elektrischen Werte der leitfähigen Schicht besonders gut einstellbar.

Bei Ausführungsformen der Erfindung beträgt die Dicke der Fasern bis zu 0,05 mm, vorzugsweise 0,01 mm und ihre Länge beträgt zwischen 1 mm und 1 cm, vorzugsweise 0,5 cm, bei einer anderen Ausführungsform 0,5 mm bis 10 mm, vorzugsweise 1 mm.

Fasern aus einem chemisch inaktiven Werkstoff, beispielsweise Edelstahl oder dgl., haben den zusätzlichen Vorteil, daß der Widerstandswert der Schicht auch über längere Zeit hinweg konstant bleibt, weil die Fasern nicht korrodieren und mit ihrer Umgebung nicht chemisch reagieren.

In der Regel werden elektrostatisch ableitfähige Fußbodenbeschichtungen auf Basis von Epoxid-, Polyurethan-, Acrylat-oder ungesättigten Polyesterharzen in Form eines mehrschichtigen in der Zeichnung als Beispiel dargestellten Aufbaues verlegt:

### 1. Schicht

Lösemittelfreie bzw. -arme Grundierung 1, um Einflüsse auf die Ableitfähigkeit durch Schwankungen des Feuchtegehalts des Substrates (Betondecke, - boden, Estrich usw.) weitgehend zu eliminieren.

### 2. Schicht

Horizontal ableitfähige Grundschicht 2; üblicherweise durch Spezial-Ruße und/oder Graphit elektrisch ableitfähig eingestellt. Diese Schicht kann lösungsmittelfrei oder -haltig sein. Mit geeigneten Vorrichtungen, z.B. durch Einbetten oder Verkleben von Kupferbändern, wird der Erdanschluß hergestellt.

### 3. Schicht

Deck- oder Nutzschicht 3, die je nach verwendetem Zusatz bis zu Schichtdicken von mehreren Millimetern aufgetragen wird. Sie ist vor allem vertikal ableitend, weist aber unter Umständen auch eine horizontale elektrische Ableitfähigkeit auf.

Im folgenden werden einige Beispiele der Zusammensetzung von leitfähigen Schichten angegeben:

### 1. Beispiel

Für eine elektrosatische Ladungen horizontal ableitfähige Grundschicht in Form einer zweikomponenten Spachtelmasse zur Aufnahme von ebenfalls ableitfähigen Nutz- und Deckschichten gleicher Basis kann verwendet werden:
Harz-Komponente A:hochpigmentiertes, lösemittelfreies Epoxidharz auf Basis von Bisphenol A und/oder F.
Härter-Komp. B:in Wasser emulgierte, mit Füllstoffen und Quarzzuschlägen vermischte Polyamin- oder Polyaminoamid-Zubereitung mit 0,5 Gewichts% Stahlfaser mit 6 mm Länge
Mischungsverhältnis: Komp. A zu B 1:2 Gew.Teile
Aufzutragende Schichtdicke: 0,5 - 2 mm
Erdableiterwiderstand nach DIN 51953 : ca 10⁵ Ohm

### 2. Beispiel

Für eine elektrostatische Ladungen ableitfähige Nutz- und Deckschicht in Form einer zweikomponentigen Epoxidharz-Spachtelmasse kann verwendet werden:
Harz-Komponente A:siehe Beispiel 1
Härter-Komp. B:in Wasser emulgierte, mit Füllstoffen und Quarzzuschlägen vermischte Polyamin- oder Polyaminoamid-Zubereitung mit 1 Gew.% Stahlfaser mit 1 mm Länge
Mischungsverhältnis: Kompo. A zu B wie Beispiel 1
Aufzutragende Schichtdicke: max. 0,5 mm
Erdableiterwiderstand nach DIN 51953 : ca 10⁷ Ohm

### 3. Beispiel

Für eine elektrostatische Ladungen ableitfähige Nutz- und Deckschicht in Form einer lösemittelfreien, selbstverlaufenden zweikomponentigen Epoxidbeschichtung kann verwendet werden:
Harz-Komp. A: niedrig pigmentiertes, lösemittelfreies Epoxidharz auf Basis Bisphenol A und/oder F, modifiziert mit einer Viskosität von ca. 1.000m Pa-s/20 °C mit 1 Gew.% Stahlfaser mit einer Länge von 1 mm.
Härter-Komp. B: modifiziertes cycloaliphatisches Polyaminaddukt
Mischungsverhältnis: Komp. A zu B 2 : 1 Gew. Teile
Aufzutragende Schichtdicke: 0,5 - 1,5 mm, auf eine ausreichend horizontal ableitfähige Grundschicht (z. B. Grundschicht gemäß Beispiel 1).
Erdableitwiderstand nach DIN 51 953: ca. 10⁶ Ohm

Die Mengen der beigemischten Metallfasern können bei Ausführungsformen der Erfindung bis zu 5 Gew.% der Harzmenge betragen.

Wesentlich ist, daß die Länge der Fasern groß gegen ihren Durchmesser ist, z. B. 100 mal größer als ihre Dicke.

## Patentansprüche

1. Leitfähiger Fußbodenbelag mit einer Metallteilchen enthaltenden Kunstharzschicht, dadurch gekennzeichnet, daß die Metallteilchen als Metallfasern ausgebildet sind, deren Dicke bis zu 0,05 mm, deren Länge 0,5 mm bis 10 mm und deren Anteil der Fasern bis zu 5 Gew.% beträgt.

2. Belag nach Anspruch 1, dadurch gekennzeichnet, daß die Dicke der Fasern bis zu 0,01 mm beträgt.

3. Belag nach Anspuch 1 oder 2, dadurch gekennzeichnet, daß die Fasern länger sind als die Schicht dick ist.

4. Belag nach einem der Ansprüche 1 bis 3, dadurch gekennzeichnet, daß die Fasern 1 mm lang sind.

5. Belag nach Anspruch 1, dadurch gekennzeichnet, daß die Metallfasern elastisch sind.

6. Belag nach Anspruch 1 oder 2, dadurch gekennzeichnet, daß die Fasern aus Edelstahl bestehen.

7. Belag nach einem der vorhergehenden Ansprüche, dadurch gekennzeichnet, daß die Fasern des Belages im wesentlichen die gleiche Länge aufweisen.

8. Belag nach einem der Ansprüche 1 bis 6, dadurch gekennzeichnet, daß die Fasern unterschiedliche Länge aufweisen.

9. Belag nach einem der vorhergehenden Ansprüche, dadurch gekennzeichnet, daß die Schicht einen Anteil an Fasern enthält, der weniger als 1 Gew.% der Harz- und Härtermischung beträgt.

## Claims

1. A conductive floor covering comprising a layer of synthetic resin containing metal particles, characterized in that the metal particles take the form of metal fibers having a thickness of up to 0,05 mm and having a length of between 0,5 and 10 mm, the part of fibers being up to 5 % by weight.

2. The floor covering of claim 1, characterized in that the fibers have a thickness of up to 0,01 mm.

3. The floor covering of claim 1 or 2, characterized in that the length of the fibers is greater than the thickness of the layer.

4. The floor covering of any of claims 1 through 3, characterized in that the fibers have a length of 1 mm.

5. The floor covering of claim 1, characterized in that the metal fibers are elastic.

6. The floor covering of claim 1 or 2, characterized in that the fibers consist of stainless steel.

7. The floor covering of any of the preceding claims, characterized in that all the fibers of the floor covering has substantially the same length.

8. The floor covering of any of claims 1 through 6, characterized in that the fibers have differing lengths.

9. The floor covering of any of the preceding claims, characterized in that the layer contains a part of fibers of less than 1 % by weight, of the resin-and-hardener mixture.

## Revendications

1. Revêtement de sol conducteur doté d'une couche de résine renfermant des particules métalliques, caractérisé en ce que les particules métalliques ont la forme de fibres métalliques dont l'épaisseur peut atteindre 0,05 mm et dont la longueur est comprise entre 0,5 et 10 mm, la teneur des fibres pouvant atteindre 5 % du poids.

2. Revêtement selon la revendication 1, caractérisé en ce que l'épaisseur des fibres peut atteindre 0,01 mm.

3. Revêtement selon la revendication 1 ou 2, caractérisé en ce que la longueur des fibres est supérieure à l'épaisseur de la couche.

4. Revêtement selon l'une des revendications 1 à 3, caractérisé en ce que les fibres ont une longueur de 1 mm.

5. Revêtement selon la revendication 1, caractérisé en ce que les fibres métalliques sont élastiques.

6. Revêtement selon la revendication 1 ou 2, caractérisé en ce que les fibres sont en acier inoxydable.

7. Revêtement selon l'une des revendications précédentes, caractérisé en ce que les fibres du revêtement présentent essentiellement la même longueur.

8. Revêtement selon l'une des revendications 1 à 6, caractérisé en ce que les fibres sont de longueurs différentes.

9. Revêtement selon l'une des revendications précédentes, caractérisé en ce que la couche a une teneur en fibres inférieure à 1 % du poids du mélange résine/durcisseur.
